# EUROPÄISCHE PATENTANMELDUNG

(11) **EP 1 914 345 A1**
(43) Veröffentlichungstag der Anmeldung: **23.04.2008**
(21) Anmeldenummer: 06122420.0
(22) Anmeldetag: 17.10.2006
(51) Int. Cl.: D21H 23/48, D21H 19/82, D21H 19/56, D21H 19/20

(54) **Verfahren zur Beschichtung von Substraten mit Polyvinylacetalen durch Curtain-Coating**

(71) Anmelder: Kuraray Europe GmbH, 65926 Frankfurt am Main (DE)
(72) Erfinder: Hentzschel, Peter Dr., 61440, Oberursel (DE); Weilbacher, Richard, 65439, Flörsheim/Main (DE); Fuss, Robert Dr., 65835, Liederbach (DE)
(74) Vertreter: Kisters, Michael Marcus

(57) **Zusammenfassung**

Die Erfindung betrifft ein Verfahren zur Beschichtung von Substraten, insbesondere Papieren, mit einer oder mehreren Schichten von Polyvinylacetalen mittels Curtain-Coating.

Die Beschichtungen weisen insbesondere eine öl- oder fettdichte Barrierewirkung auf.

## Beschreibung

Die Erfindung betrifft ein Verfahren zur Beschichtung von Substraten mit einer oder mehreren Schichten, die Polyvinylacetale enthalten, mittels Curtain-Coating.

### Stand der Technik

Die Beschichtung von Substraten wie Papier oder Kartonagen wird großtechnisch zur Herstellung von Photopapieren, Tintenstrahldruckpapieren oder Lebensmittelverpackungen durchgeführt. Diese Beschichtungen sollen dem Substrat eine verbesserte Aufnahmefähigkeit für Tinten oder Pigmente verleihen oder die Aufnahme von Fetten oder Ölen durch eine Barrierewirkung verhindern. Als Bindemittel für solche Schichten wird bevorzugt Polyvinylalkohol oder dessen Derivate eingesetzt. Bindersysteme dieser Art sind z.B. in EP 0 905 313, US 4,418,119, US 5,587,204 oder US 6,193,831 offenbart.

Beschichtungen für Papiere müssen in der Papierindustrie für große Flächen mit konstanter Schichtdicke unter hohen Papierbahngeschwindigkeiten aufgetragen werden. Hierzu werden Kontakt-Verfahren, bei denen das Substrat mechanischen Kontakt mit einem Werkzeug hat, und kontaktlose Verfahren, bei denen dies vermieden wird, eingesetzt.

Kontakt-Verfahren sind z.B. Verfahren mit Leimpressen, Filmpressen, Rakelverfahren, Blade-Verfahren oder Konturstrichverfahren. Diese Verfahren besitzen insbesondere bei hohen Papierbahngeschwindigkeiten und hohen Schichtdicken erhebliche Nachteile. So kann unter dem Kontakt des Auftragewerkzeuges die Papierbahn reißen, der Filmauftrag Fehlstellen aufweisen, oder die beschichte Oberfläche ist durch sog. "Misting" unregelmäßig.

Kontaktlose Verfahren sind z.B. der Slot-Die-Coating-Prozess, Spray-Coating oder Curtain-Coating. Der Curtain-Coating-Prozess wird insbesondere bei hohen Papierbahngeschwindigkeiten eingesetzt und liefert gleichmäßige Beschichtungsdicken in hoher Qualität. Curtain-Coating-Verfahren sind z.B. in US 2003/0188839 A1, US 2006/0099410 A1 oder US 2003/0194501 A1 beschrieben.

Die Qualität des Curtain-Coating-Verfahrens ist in hohem Maße von der Konstanz des Flüssigkeitsvorhangs ("Curtain") abhängig. Hierbei dürfen nur geringe Schwankungen der Dicke des Vorhangs oder der Dichte der Flüssigkeit auftreten, anderenfalls dies Fehler in der Beschichtung zur Folge hätte. Weiterhin darf der Vorhang nicht abreißen, was hohe Anforderungen an die Konstanz der Viskosität der zur Beschichtung eingesetzten Flüssigkeiten stellt.

Dementsprechend werden Curtain-Coating-Verfahren nur für die in der Papierindustrie etablierten Streichfarben und Oberflächenaufträge aus Polyvinylalkoholen oder Latices, ggf. kombiniert mit weiteren Bindern wie Stärke und/oder mit Füllstoffen oder Pigmenten eingesetzt. Die genannten Bindersysteme besitzen jedoch gewisse Nachteile in der Barrierewirkung gegenüber Fetten und Ölen, welche in ihrer chemischen Zusammensetzung begründet sind. Weiterhin sind sie nicht in der Lage, ausgewählte Pigmente in der gewünschten Weise zu dispergieren, ohne ein barriereabträgliches Dispergiermittel zusetzen zu müssen.

### Aufgabe

Aufgabe der vorliegenden Erfindung war es daher, Bindersysteme für das Curtain-Coating-Verfahren bereit zu stellen, die eine verbesserte Barrierewirkung gegen Fette und Öle und/oder eine ausreichende Dispergierwirkung für Pigmente aufweisen.

Überraschenderweise wurde festgestellt, dass Beschichtungen hoher Qualität mit Curtain-Coating-Verfahren auch mit wasserlöslichen Polyvinylacetalen als Binder herstellbar sind.

### Darstellung der Erfindung

Gegenstand der vorliegenden Erfindung ist daher ein Verfahren zur Beschichtung eines Substrats mit einer oder mehreren Schichten enthaltend Polyvinylacetale durch Auftragen von wässrigen Lösungen oder Dispersionen, die als Binder ein oder mehrere Polyvinylacetale enthalten, mittels Curtain-Coating.

Das erfindungsgemäße Verfahren wird insbesondere zur Herstellung von Beschichtungen mit mindestens einer (Teil-) Schicht mit einer öl- oder fettdichten Barrierewirkung eingesetzt. Mit dem erfindungsgemäßen Verfahren können trotz der Verwendung wasserlöslicher Polyvinylacetale Beschichtungen mit hervorragender Barrierewirkung gegen Öle oder Fette hergestellt werden.

Die aufgetragenen Schichten bzw. die hierzu verwendeten Lösungen oder Dispersionen enthalten ein oder mehrere Polyvinylacetale als Binder und Barrierebildner sowie optional Pigmente wie Kreide, Kaolin, Talkum, Kalziumcarbonat, Titandioxid, Kieselsäure oder Aluminiumoxid. Es ist möglich, zusätzliche Bindemittel wie z.B. Latices auf Basis StyrolButadien, Styrol-Acrylat, Reinacrylat, Vinylacetat, Vinylacetat-Copolymere oder Polyurethan, Stärke oder CelluloseDerivate einzusetzen. Weiterhin können die aufgetragenen Schichten bzw. die hierzu verwendeten Lösungen oder Dispersionen die üblicherweise bei der Paperherstellung verwendeten Additive wie optische Aufheller, Entschäumer, gegebenenfalls auch Vernetzer, rheologische Additive oder Weichmacher enthalten.

Bevorzugt enthalten die eingesetzten Lösungen oder Dispersionen 10-100 Gew. % Polyvinylacetal. Lösungen oder Dispersionen, die Pigmente enthalten weisen insbesondere einen Anteil an Polyvinylacetalen von 10-50 Gew. %, bevorzugt 10-25 Gew.% auf. Ohne Pigmente kann der Anteil an Polyvinylacetalen zwischen 100 und 50 Gew. %, insbesondere 100 - 75 Gew. % liegen. Alle Angaben beziehen sich auf die Trockenmasse der Lösungen oder Dispersionen. Die restlichen Anteile werden ggf. aus den obengenannten Hilfsmitteln gebildet.

Das erfindungsgemäße Verfahren ermöglicht die Herstellung einer Beschichtung, die eine Barrierewirkung für Öle oder Fette aufweist. Die Barrierewirkung kann nach TAPPI T 559 Kit-Test und/oder TAPPI T 454 bestimmt werden. Bevorzugt weist zumindest eine Schicht eine öl- oder fettdichte Barriere nach TAPPI T 559 Kit-Test größer 5, besonders bevorzugt von 6 bis 12 und insbesondere von 7 bis 12 auf. Alternativ oder zusätzlich weist zumindest eine Schicht eine öl- oder fettdichte Barriere nach TAPPI T 454 größer 950, insbesondere größer 1050, bevorzugt größer 1100 auf. Im TAPPI T 454-Test werden üblicherweise Werte größer 1800 nicht mehr bestimmt, wobei im erfindungsgemäßen Verfahren Barrierewirkungen von 3000 erreicht werden können.

Die Barrierewirkung nach TAPPI T 454 und/oder TAPPI T 559 Kit-Test beziehen sich auf eine einzelne Schicht (d.h. einen Einzelauftrag) und können durch einen Mehrfachauftrag z.B. von zwei oder drei Schichten deutlich verbessert werden, wobei sich die Barrierewirkungen mehrerer Schichten nicht additiv verhält. Die Barrierewirkung von Schichten mit Pigmenten ist auf Grund des Füllstoffs natürlich geringer als die von Schichten auf nahezu reinem Polyvinylacetal.

Die Beschichtung kann in mehreren, insbesondere 2, 3 oder 4 Teilschichten aufgetragen werden. Die Schichten können die gleiche oder eine unterschiedliche Zusammensetzung aufweisen. Ist die Beschichtung aus mehreren Teilschichten aufgebaut, so muss zumindest eine Schicht der Beschichtung die geforderte öl- oder fettdichte Barrierewirkung aufweisen.

Im Rahmen des Curtain-Coating-Prozesses kann bei einem mehrschichtigen Aufbau die öl- oder fettdichte Schicht direkt auf das Substrat aufgebracht werden und im gleichen Arbeitsgang mit einer weiteren Beschichtung, die z.B. bedruckbare Pigmente enthält, versehen werden. Denkbar ist auch der erste Auftrag eines herkömmlichen Oberflächenleimungsmittels, z.B. auf Basis von Styrol-Maleinsäure-Anhydrid, modifizierter Stärke, Styrol-Acrylat- oder Reinacrylat-Latex, gefolgt von einem Auftrag auf Basis von Polyvinylacetal in der bereits beschriebenen Weise.

Bevorzugte Substrate für das erfindungsgemäße Verfahren sind Papiere, insbesondere solche mit einem Flächengewicht von 10 bis 100 g/m² oder Kartonpapier, insbesondere solches mit einem Flächengewicht über 100 g/m². Besonders bevorzugt weisen die Substrate eine Oberfläche aus Papier oder Karton auf.

Bevorzugt sind die im erfindungsgemäßen Verfahren eingesetzten Polyvinylacetale gut wasserlöslich, um Schichten mit einem hohen Feststoffanteil herzustellen. Ihre Wasserlöslichkeit, welche eine Funktion des Acetal-Gehaltes darstellt, ist mindestens so hoch zu wählen, dass eine homogene Dispersion erhalten wird. Die Viskositäten der reinen Polyvinylacetale in Wasser reichen von 5-2000 mPa.s.

Sofern nicht anders vermerkt, wurden die Viskositätsdaten mit einem Rotationsviskosimeter "Brookfield RTV*"* bei 25 °C und 100 Upm bestimmt.

Zum Erhalt einer ausreichenden Wasserlöslichkeit weisen die erfindungsgemäß verwendeten Polyvinylacetale bevorzugt einen Acetalisierungsgrad von 0,1 bis 30 Mol% auf. Der Anteil der Vinylacetateinheiten liegt bevorzugt bei 0,1 bis 15 Mol%.

Die im erfindungsgemäßen Verfahren einsetzbaren Polyvinylacetale sind als Terpolymer formal aus den Monomereinheiten Vinylalkohol, Vinylacetat und Vinylacetal aufgebaut, können jedoch zusätzlich noch Olefineinheiten wie z.B. Ethylen, Propylen oder Butylen beinhalten.

Als bevorzugtes Polyvinylacetal wird Polyvinylbutyral verwendet. Weiterhin können die eingesetzten Polyvinylacetale Silanol- oder Carboxylatgruppen aufweisen.

Mit dem erfindungsgemäßen Verfahren können eine oder mehrere Schichten von Polyvinylacetalen auf das Substrat aufgebracht werden. Die Schichten können sich in der Art des Polyvinylacetals, in der Dicke oder in den zugesetzten Additiven wie Pigmenten o.ä. unterscheiden. So kann das Substrat z.B. mit mehreren Auftragslagen (Schichten), enthaltend jeweils verschiedene Polyvinylacetale, beschichtet werden. Verschiedene Polyvinylacetale weisen z.B. unterschiedliche Acetalisierungsgrade, Hydrolysegrade oder Polymerisationsgrade auf und/oder sind durch Substitutionen oder Comonomere chemisch unterschiedlich.

Die erfindungsgemäß eingesetzten Lösungen oder Dispersionen weisen ohne Füllstoffe oder Pigmente bevorzugt eine Viskosität von 3 - 150 mPa.s bei einem Feststoffgehalt von 5-20 Gew.% auf. Werden erfindungsgemäß Lösungen oder Dispersionen mit Füllstoffen oder Pigmenten einesetzt, so kann die Viskosität zwischen 80 und 2000 mPa.s bei einem Gesamt-Feststoffgehalt von 10 bis 65 Gew.% liegen.

Nach dem Auftragen der wässrigen Lösungen der Polyvinylacetale müssen diese z.B durch Infrarot-Trockner, Heisslufttrockner usw. noch getrocknet werden. Im normalen Trocknerbetrieb von ausgerüstetem Papier und Karton mit einer Endfeuchte von 1-10 % ist die Trocknung unkritisch.

Geeignete Verfahrensparameter bzw. Werkzeuge für die Durchführung des Curtain-Coating-Verfahrens, insbesondere zur Auftragung von Beschichtungen mit mehreren Teilschichten sind z.B. in US 2003/0194501 offenbart. Im erfindungsgemäßen Verfahren haben sich die folgenden Verfahrensparameter bewährt:
- Viskosität der Lösung/Dispersion ohne Pigmente 50 - 500 mPa.s, mit Pigmenten 80 - 2000 mPa.s
- Auftragsgewicht gesamt (ein- und mehrlagig additiv) 1-20 g/m²
- Bei zweilagigem Auftrag: Auftragsgewicht 1. Lage 1-5 g/m², 2. Lage 1-10 g/m²
- Geschwindigkeit des Substrats (Papier) 300-1000 m/min
- Feststoffgehalt der Lösung/Dispersion ohne Pigmente 5-20 Gew.%, mit Pigmenten 10 - 65 Gew.%

### Beispiele

Es wurden mit den in den folgenden Beispielen beschriebenen Polyvinylalkoholen (nicht erfindungsgemäße Vergleichsbeispiele 1-4) oder Polyvinylacetalen (erfindungsgemäße Beispiele 5-16) Lösungen oder Dispersionen mit der in der Tabelle 1 (mit Pigmente) und 3 (ohne Pigmente) beschriebenen Zusammensetzungen hergestellt.

Diese Lösungen oder Dispersionen wurden anschließend ein- oder zweilagig auf Papiere mit einem Flächengewicht von 80 g/m² mittels Curtain-Coater aufgetragen. Die Arbeitsbreite betrug 660 mm, die Geschwindigkeit 300 m/min. Die beschichteten Papiere wurden bei einer Temperatur von max. 200 °C getrocknet und anschließend auf ihre Barrierewirkung untersucht. Die Tabellen 2 und 4 zeigen die Ergebnisse.

Es zeigte sich, das Lösungen oder Dispersionen mit Polyvinylacetalen gut mittels Curtain-Coater zu verarbeiten sind und die so erhaltenen Beschichtungen bessere Barriereeigenschaften gegen Fette und Öle als die üblicherweise eingesetzten Polyvinylalkohole besitzen. Gleichzeitig besitzen Polyvinylacetale eine gute Dispergierwirkung für Pigmente so dass auch Dispersionen mit einem hohen Feststoffgehalt in Curtain-Coater-Verfahren eingesetzt werden können.

### Polyvinylalkohole (nicht erfindungsgemäß)

### Beispiel 1: Carboxylgruppenhaltiger PVA Mowiol 15-99 (Kuraray Europe GmbH)

### Beispiel 2: Silanolgruppenhaltiger PVA K-Polymer Typ KL-318 (Kuraray Europe GmbH)

### Beispiel 3: Terpolymer aus Vinylacetat-, Vinylalkohol- und Ethyleneinheiten Exceval Typ HR3010 (Kuraray Europe GmbH)

### Beispiel 4: Kationisierter PVA R-Polymer Typ 1130 (Kuraray Europe GmbH)

### Polyvinylacetale (erfindungsgemäß)

### Beispiel 5:

720 g Polyvinylalkohol Mowiol 28-99 werden in 6480 ml Wasser gelöst. Nach Eintrag von 29,01 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 23 mPa.s und bei einer 8 Gew.%igen Lösung in Wasser 302 mPa.s. Das Produkt hat keinen Trübungs und keinen Fällungspunkt. Der mittels DSC Messung ermittelte Glaspunkt (Tg) beträgt 78°C.

### Beispiel 6:

1080 g Polyvinylalkohol Mowiol 15-99 werden in 6120 ml Wasser gelöst. Nach Eintrag von 60,8 g n-Butyraldehyd wird mit 20%iger Salzsäure der pH-Wert auf ca. 2 eingestellt. Die Lösung wird 2 Stunden bei dem eingestellten pH-Wert nachgerührt. Anschließend wird die Lösung mit 10%iger Natronlauge auf einen pH-Wert von 6-6,5 eingestellt und 1 Stunde nachgerührt. Die Viskosität nach Höppler gemäß DIN 53015 beträgt bei einer 4 Gew.%igen Lösung in Wasser 15 mPa.s und bei einer 8 Gew.%igen Lösung in Wasser 138 mPa.s. Die Lösungen sind bei Raumtemperatur schon trüb. Heizt man sie auf, fallen sie bei ca. 76°C aus. Der mittels DSC Messung ermittelte Glaspunkt (Tg) beträgt 83°C.

### Beispiel 7:

1440 g Polyvinylalkohol Mowiol 4-98 werden in 5760 ml Wasser gelöst. Nach Eintrag von 172,02 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 5 mPa.s und bei einer 8 Gew.%igen Lösung in Wasser 21 mPa.s. Die Lösungen sind bei Raumtemperatur schon trüb. Heizt man sie auf, fallen sie bei ca. 30° C aus. Der mittels DSC Messung ermittelte Glaspunkt (Tg) beträgt 79°C.

### Beispiel 8:

1440 g Polyvinylalkohol Mowiol 5-88 werden in 5760 ml Wasser gelöst. Nach Eintrag von 92,52 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 5 mPa.s und bei einer 8 Gew.%igen Lösung in Wasser 23 mPa.s. Die Lösungen werden bei ca. 30°C trüb. Heizt man sie weiter auf, fallen sie bei ca. 35°C aus. Der mittels DSC Messung ermittelte Glaspunkt (Tg) beträgt 72°C.

### Beispiel 9:

1080 g Polyvinylalkohol Mowiol 15-99 werden in 6120 ml Wasser gelöst. Nach Eintrag von 60,8 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 14 mPa.s und bei einer 8 Gew.%igen Lösung in Wasser 124 mPa.s. Die Lösungen sind bei Raumtemperatur schon trüb. Heizt man sie auf, fallen sie bei ca. 70°C aus. Der mittels DSC Messung ermittelte Glaspunkt (Tg) beträgt 81°C.

### Beispiel 10:

1080 g Polyvinylalkohol Mowiol 26-88 werden in 6120 ml Wasser gelöst. Nach Eintrag von 69,4 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 23 mPa.s und bei einer 8 Gew.%igen Lösung in Wasser 328 mPa.s. Die Lösungen sind bei Raumtemperatur schon trüb. Heizt man sie auf, fallen sie bei ca. 33°C aus. Der mittels DSC Messung ermittelte Glaspunkt (Tg) beträgt 78°C.

### Beispiel 11:

1062,5 g Polyvinylalkohol Exceval RS-2117 werden in 7437,5 ml Wasser gelöst. Nach Eintrag von 41,57 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 19 mPa.s und bei einer 8 Gew.%igen Lösung in Wasser 261 mPa s. Die Lösungen werden bei ca. 41°C trüb. Heizt man sie weiter auf, fallen sie bei ca. 48°C aus. Der mittels DSC Messung ermittelte Glaspunkt (Tg) beträgt 77°C.

### Beispiel 12:

900 g Polyvinylalkohol Exceval HR-3010 werden in 6300 ml Wasser gelöst. Nach Eintrag von 43,34 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 12,6 mPa.s und bei einer 8 Gew. %igen Lösung in Wasser 130,4 mPa.s. Die Lösungen sind bei Raumtemperatur schon trüb. Heizt man sie auf, fallen sie bei ca. 30°C aus. Der mittels DSC Messung ermittelte Glaspunkt Tg) beträgt 55°C.

### Beispiel 13:

720 g Polyvinylalkohol K-Polymer KL-318 werden in 6480 ml Wasser gelöst. Nach Eintrag von 28,71 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 22 mPa.s und bei einer 8 Gew.%igen Lösung in Wasser 282 mPa.s. Die Lösungen werden bei ca. 73°C trüb. Heizt man sie weiter auf, fallen sie nicht aus. Der mittels DSC Messung ermittelte Glaspunkt (Tg) beträgt 78°C.

### Beispiel 14:

900 g Polyvinylalkohol R-Polymer R-1130 werden in 6300 ml Wasser gelöst. Nach Eintrag von 21,67 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 20 mPa.s und bei einer 8 Gew.%igen Lösung in Wasser 261 mPa.s. Die Lösungen werden bei ca. 24°C trüb. Heizt man sie weiter auf, fallen sie bei ca. 53°C aus. Der mittels DSC Messung ermittelte Glaspunkt (Tg) beträgt 80°C.

### Beispiel 15:

1080 g Polyvinylalkohol C-Polymer C-506 werden in 6120 ml Wasser gelöst. Nach Eintrag von 37,71 g n-Butyraldehyd wird mit 20%iger Salzsäure der pH-Wert auf ca. 1 eingestellt. Die Lösung wird 2 Stunden bei dem eingestellten pH-Wert nachgerührt. Anschließend wird die Lösung mit 10%iger Natronlauge auf einen pH-Wert von 6-8 eingestellt und 1 Stunde nachgerührt. Die Viskosität nach Höppler gemäß DIN 53015 beträgt bei einer 4 Gew.%igen Lösung in Wasser 4 mPa.s und bei einer 8 Gew.%igen Lösung in Wasser 13 mPa.s. Die Lösungen werden bei ca. 38°C trüb. Heizt man sie weiter auf, fallen sie bei ca. 44°C aus. Der mittels DSC Messung ermittelte Glaspunkt (Tg) beträgt 63°C.

**Tabelle 1: Zusammensetzung der Lösungen/Dispersionen mit Pigmenten, Angaben in Gew.%**

| Beispiel | 16 | 17 | 18 | 19 | 20 | 21 | 22 | 23 | 24 | 25 | 26 | 27 | 28 | 29 | 30 | 31 |
|---|---|---|---|---|---|---|---|---|---|---|---|---|---|---|---|---|
| Polyvinylalkohol oder - acetal gemäß Beispiel | 1 | 6 | 2 | 13 | 3 | 12 | 4 | 14 | 1 | 6 | 2 | 13 | 3 | 12 | 4 | 14 |
| Anteil Polyvinylalkohol oder Polyvinylacetal | 35 | 35 | 35 | 35 | 35 | 35 | 35 | 35 | 35 | 35 | 35 | 35 | 35 | 35 | 35 | 35 |
| Kaolin, 80 % < 2 µm, shape factor 15-25 | 65 | 65 | 65 | 65 | 65 | 65 | 65 | 65 | | | | | | | | |
| Kaolin, 80 % < 2 µm, shape factor 50-60 | | | | | | | | | 65 | 65 | 65 | 65 | 65 | 65 | 65 | 65 |
| Glyoxal | 3,5 | 3,5 | 3,5 | 3,5 | 3,5 | 3,5 | 3,5 | 3,5 | 3,5 | 3,5 | 3,5 | 3,5 | 3,5 | 3,5 | 3,5 | 3,5 |
| Natrium-bis(-2-ethyl-hexylsulfosuccinat) | 0,3 | 0,3 | 0,3 | 0,3 | 0,3 | 0,3 | 0,3 | 0,3 | 0,3 | 0,3 | 0,3 | 0,3 | 0,3 | 0,3 | 0,3 | 0,3 |

**Tabelle 2 : Ergebnisse der Beschichtungsexperimente von Lösungen/Dispersionen mit Pigmenten**

| | | | | | | | | | | | | | | | | |
|---|---|---|---|---|---|---|---|---|---|---|---|---|---|---|---|---|
| Einfach-Auftrag mit Dispersion nach Beispiel | 16 | 17 | 18 | 19 | 20 | 21 | 22 | 23 | 24 | 25 | 26 | 27 | 28 | 29 | 30 | 31 |
| Auftragsgewicht (g/m2) | 5 | 5 | 5 | 5 | 5 | 5 | 5 | 5 | 5 | 5 | 5 | 5 | 5 | 5 | 5 | 5 |
| Fettdichte nach Tappi T 454 [s] | 800 | 1010 | 920 | 1050 | 840 | 1100 | 820 | 950 | 900 | 990 | 980 | 1090 | 910 | 960 | 920 | 1020 |
| KIT nach Tappi 559 | 4 | 6 | 5 | 7 | 5 | 8 | 5 | 7 | 5 | 7 | 5 | 8 | 5 | 7 | 5 | 8 |
| | | | | | | | | | | | | | | | | |
| Zweifach-Auftrag, bestehend aus Beispiel und Beispiel | 16 | 17 | 18 | 19 | 20 | 21 | 22 | 23 | 24 | 25 | 26 | 27 | 28 | 29 | 30 | 31 |
| | 16 | 17 | 18 | 19 | 19 | 19 | 19 | 19 | 24 | 25 | 26 | 27 | 27 | 27 | 27 | 27 |
| 1. Auftragsgewicht Auftrag (g/m2) | 2,5 | 2,5 | 2,5 | 2,5 | 2,5 | 2,5 | 2,5 | 2,5 | 2,5 | 2,5 | 2,5 | 2,5 | 2,5 | 2,5 | 2,5 | 2,5 |
| 2. Auftragsgewicht Auftrag (g/m2) | 2,5 | 2,5 | 2,5 | 2,5 | 2,5 | 2,5 | 2,5 | 2,5 | 2,5 | 2,5 | 2,5 | 2,5 | 2,5 | 2,5 | 2,5 | 2,5 |
| Fettdichte nach Tappi T 454 [s] | 980 | 1120 | 1020 | 1210 | 1250 | 1190 | 1240 | 1270 | 1050 | 1150 | 1080 | 1140 | 1060 | 1090 | 1120 | 1190 |
| KIT nach Tappi 559 | 7 | 8 | 7 | 9 | 7 | 9 | 7 | 8 | 7 | 8 | 7 | 10 | 7 | 9 | 7 | 9 |

**Tabelle 3: Zusammensetzung der Lösungen/Dispersionen ohne Pigmente, Angaben in Gew.%**

| | | | | | | | | | | | |
|---|---|---|---|---|---|---|---|---|---|---|---|
| Beispiel | 32 | 33 | 34 | 35 | 36 | 37 | 38 | 39 | 40 | 41 | 42 |
| Polyvinylacetal gemäß Beispiel | 5 | 6 | 7 | 8 | 9 | 10 | 11 | 12 | 13 | 14 | 15 |
| Anteil Polyvinylacetal | 92 | 92 | 92 | 92 | 92 | 92 | 92 | 92 | 92 | 92 | 92 |
| Glyoxal | 8 | 8 | 8 | 8 | 8 | 8 | 8 | 8 | 8 | 8 | 8 |
| Surfynol SEF | 0,3 | 0,3 | 0,3 | 0,3 | 0,3 | 0,3 | 0,3 | 0,3 | 0,3 | 0,3 | 0,3 |

**Tabelle 4 : Ergebnisse der Beschichtungsexperimente von Lösungen/Dispersionen ohne Pigmenten**

| | | | | | | | | | | | |
|---|---|---|---|---|---|---|---|---|---|---|---|
| Einfach-Auftrag mit Dispersion nach Beispiel | 32 | 33 | 34 | 35 | 36 | 37 | 38 | 39 | 40 | 41 | 42 |
| Auftragsgewicht (g/m2) | 5 | 5 | 5 | 5 | 5 | 5 | 5 | 5 | 5 | 5 | 5 |
| Fettdichte nach Tappi T 454 [s] | 1260 | 1440 | 1440 | 990 | 1440 | 1140 | 1200 | 1500 | 1200 | 1260 | 1260 |
| KIT nach Tappi 559 | 8 | 7 | 8 | 7 | 9 | 8 | 7 | 7 | 7 | 9 | 7 |
| | | | | | | | | | | | |
| Zweifach-Auftrag aus zwei Schichten nach Beispiel | 32 | 33 | 34 | 35 | 36 | 37 | 38 | 39 | 40 | 41 | 42 |
| Auftragsgewicht (g/m2) 1. Auftrag | 2,5 | 2,5 | 2,5 | 2,5 | 2,5 | 2,5 | 2,5 | 2,5 | 2,5 | 2,5 | 2,5 |
| Auftragsgewicht (g/m2) 2. Auftrag | 2,5 | 2,5 | 2,5 | 2,5 | 2,5 | 2,5 | 2,5 | 2,5 | 2,5 | 2,5 | 2,5 |
| Fettdichte nach Tappi T 454 [s] | 1680 | >1800 | >1800 | >1800 | >1800 | >1800 | >1800 | >1800 | >1800 | >1800 | >1800 |
| KIT nach Tappi 559 | 10 | 9 | 10 | 8 | 11 | 10 | 8 | 8 | 9 | 10 | 9 |

## Patentansprüche

1. Verfahren zur Beschichtung eines Substrats mit einer oder mehreren Schichten enthaltend Polyvinylacetale durch Auftragen von wässrigen Lösungen oder Dispersionen, die als Binder ein oder mehrere Polyvinylacetale enthalten, mittels Curtain-Coating.

2. Verfahren nach Anspruch 1, **dadurch gekennzeichnet, dass** zumindest eine Schicht eine öl- oder fettdichte Barrierewirkung aufweist.

3. Verfahren nach Anspruch 1, **dadurch gekennzeichnet, dass** zumindest eine Schicht eine öl- oder fettdichte Barriere nach TAPPI T 559 Kit-Test größer 5 darstellt.

4. Verfahren nach Anspruch 1, **dadurch gekennzeichnet, dass** zumindest eine Schicht eine öl- oder fettdichte Barriere nach TAPPI T 454 größer 950 darstellt.

5. Verfahren nach einem der Ansprüche 1 bis 4, **dadurch gekennzeichnet, dass** das Substrat eine Oberfläche aus Papier oder Karton aufweist.

6. Verfahren nach einem der Ansprüche 1 bis 5, **dadurch gekennzeichnet, dass** das Polyvinylacetal einen Acetalisierungsgrad von 0,1 bis 30 Mol% aufweist.

7. Verfahren nach einem der Ansprüche 1 bis 6, **dadurch gekennzeichnet, dass** das Polyvinylacetal 0,1 bis 15 Mol% Vinylacetateinheiten aufweist.

8. Verfahren nach einem der Ansprüche 1 bis 7, **dadurch gekennzeichnet, dass** das Polyvinylacetal ein Terpolymer aus Vinylacetat, Vinylalkohol, Vinylacetal und Olefineinheiten ist.

9. Verfahren nach einem der Ansprüche 1 bis 8, **dadurch gekennzeichnet, dass** das Polyvinylacetal Silanolgruppen oder Carboxylatgruppen aufweist.

10. Verfahren nach einem der Ansprüche 1 bis 9, **dadurch gekennzeichnet, dass** das Substrat mit mehreren Schichten enthaltend jeweils verschiedene Polyvinylacetale beschichtet wird.
